# EUROPÄISCHE PATENTSCHRIFT

(11) **EP 0 138 801 B1**
(45) Veröffentlichungstag und Bekanntmachung des Hinweises auf die Patenterteilung: **15.04.1987**
(21) Anmeldenummer: 84890159.1
(22) Anmeldetag: 23.08.1984
(51) Int. Cl.: C25C 1/20

(54) **Elektrolytisches Silberraffinationsverfahren**
Process for the electrolytic refining of silver
Procédé d'affinage électrolytique de l'argent

(30) Priorität: 29.08.1983 AT 3073/83
(43) Veröffentlichungstag der Anmeldung: 24.04.1985
(73) Patentinhaber: ÖGUSSA Österreichische Gold- und Silber-Scheideanstalt Scheid und Roessler Gesellschaft m.b.H. & Co. KG., 1060 Wien (AT)
(72) Erfinder: Prior, Adalbert, Dr., A-1100 Wien (AT); Marr, Rolf, Prof.Dipl.-Ing.Dr., A-8042 Graz (AT); Bart, Hans J., Dr., A-8020 Graz (AT)
(74) Vertreter: Collin, Hans, Dipl.-Ing. Dr.

## Beschreibung

Die Erfindung betrifft ein elektrolytisches Silberraffinationsverfahren, bei dem Rohsilber anodisch aufgelöst und Raffinatsilber kathodisch abgeschieden wird, wobei gleichzeitig aus dem gebrauchten Elektrolyten Begleitmetalle selektiv extrahiert und nach Überführen in eine wässerige Phase gesondert kathodisch abgeschieden werden, sowie der regenerierte, begleitmetallarme Elektrolyt in die Silberelektrolyse rückgeführt wird.

Ein derartiges Verfahren mit Anlage ist beispielsweise in der CH-PS 614 238 beschrieben.

Bei der elektrolytischen Silberraffination, die üblicherweise nach dem Möbius- oder Balbach/Thumverfähren durchgeführt wird, sind die im Anodenrohsilber vorhandenen unedleren Begleitmetalle, insbesondere das Kupfer, eine wesentliche Belastung des Verfahrens, da sie gelöst werden und sich im Elektrolyten anreichern. In üblichen Silbernitratbädern wird ein Cu-Gehalt von etwa 60 g/l als höchstzulässiger Wert angesehen ; darüber kann eine kathodische Kupferabscheidung eintreten, zumindest aber werden vom Raffinatsilber Cu-Salze eingeschlossen, so daß die Feinheitsanforderungen nicht mehr erfüllt werden. Der gebrauchte Elektrolyt muß daher regeneriert oder von Zeit zu Zeit ausgetauscht werden.

Es wurde dabei bereits mit Elektrolytkreislauf gearbeitet, wobei gebrauchter Elektrolyt aus der Raffinationszelle abgezogen, auf dem Extraktionsweg Cu daraus entfernt und der so regenierte, Cu-arme Elektrolyt wieder in die Raffinationszelle rückgeführt wurde. Das extrahierte Cu wurde in eine wässerige Phase übergeführt und gesondert kathodisch abgeschieden. Als selektive Extraktionsmittel für Cu ist eine große Zahl organischer Reagenzien bekannt geworden ; so arbeitet z. B. das oben beschriebene bekannte Verfahren nach dem Prinzip der Lösungsmittelextraktion mit Chelatbildnern wie Phenonoximen oder Chinolinen. Dabei wird der gebrauchte Elektrolyt in Mixer/Settleranlagen extrahiert und aus der organischen Extraktphase das Cu mit einer sauren Abstreiflösung abgestreift. Die beladene Abstreiflösung wird elektrolysiert, wobei Cu sowie gegebenenfalls auch Ni kathodisch abgeschieden werden können. Je nach dem Chelatbildner und den Arbeitsbedingungen ist es möglich, Begleitmetalle mehr oder weniger selektiv zu extrahieren. Die organische Phase (Lösungsmittel + Extraktionsmittel) wird gewaschen. Die organische Phase, die durch Elektrolyse regenerierte Abstreiflösung sowie der regenerierte Elektrolyt werden im Kreislauf geführt.

Infolge der gleichzeitigen Lösung von Cu und Ag an der Anode wird an der Kathode mehr Ag abgeschieden, als an der Anode aufgelöst wird. Der Elektrolyt verarmt daher an Silber und es ist nötig, dem regenerierten Elektrolyten zum Ausgleich reines Silbernitrat (als Lösung) zuzusetzen. Dies stellt eine Belastung des Verfahrens dar, da reines Silbernitrat ein teures Produkt darstellt.

Es bestand daher die Aufgabe, ein Verfahren der eingangs genannten Art zu schaffen, bei dem eine kontinuierliche vollständige Regenerierung des Elektrolyten erfolgt, bei der auch der Silbermangel ohne Zusatz von Silbernitratlösung ausgeglichen wird.

Diese Aufgabe wird erfindungsgemäß vor allem dadurch gelöst, daß in einem gemeinsamen Elektrolysevorgang der gebrauchte Elektrolyt anodisch mit Silber angereichert sowie Begleitmetalle aus der wässerigen Phase kathodisch abgeschieden werden.

Die erfindungsgemäße Anlage zur Durchführung dieses Verfahrens weist dementsprechend neben mindestens einer Raffinationszelle, mindestens einer Elektrolysezelle zur kathodischen Abscheidung der Begleitmetalle und mindestens einer Extraktionseinrichtung zur Extraktion der Begleitmetalle aus dem gebrauchten Elektrolyten und zur Öberführung der extrahierten Begleitmetalle in eine wässerige Phase mindestens eine gemeinsame Elektrolysezelle zur Anreicherung des gebrauchten Elektrolyten mit Silber und zur kathodischen Abscheidung von Begleitmetallen in Form einer Diaphragmazelle mit Silberanode auf.

In der gemeinsamen Elektrolysezelle wird Ag anodisch aufgelöst, wobei vorteilhaft eine Rohsilberanode eingesetzt wird, da der Begleitmetallgehalt nicht vollständig eliminiert, sondern nur herabgesetzt zu werden braucht. Der bei der kathodischen Abscheidung der Begleitmetalle an der Kathode freiwerdende Strom unterstützt die Auflösung der Silberanoden.

Es hat sich gezeigt, daß der Vorschlag gemäß der CH-PS614238, die begleitmetallbeladene organische Extraktphase mit einer schwefelsauren Abstreiflösung zu reextrahieren, technologisch nachteilig ist, da die abgestreifte organische Lösungsmittel/Extraktionsmittelphase vor der Rückführung in die Extraktionsstufe sulfationenfrei gewaschen werden muß, um den Raffinationselektrolyten (salpetersaure Lösung) nicht zu verunreinigen.

Erfindungsgemäß wird vorteilhaft mit gleichionigen, insbesondere salpetersauren Lösungen auch beim Abstreifen gearbeitet, so daß dieses Problem nicht auftritt, insbesondere der Betrieb der gemeinsamen Elektrolysezelle zur kathodischen Begleitmetallabscheidung und zur anionischen Silberanreicherung störungsfrei möglich ist.

Das anionische Diaphragma hat dabei die Aufgabe, zu verhindern, daß Silber in den Kathodenraum gelangt, wo es zusammen mit den Begleitmetallen wieder ausgeschieden würde, sowie das gewünschte starke Konzentrationsgefälle an Nitrationen zwischen Kathoden- und Anodenraum aufrecht zu erhalten.

Durch geeignete Auswahl der Begleitmetallextraktionsmiftel, von denen sich die Chelatbildner am selektivsten erwiesen haben, ist es möglich, die Mitextraktion von Silber soweit zu unterdrücken, daß die elektrolytische Wiederbeladung des gebrauchten Raffinationselektrolyten mit Silber auch vor der Begleitmetallextraktion durchgeführt werden kann.

Zur Begleitmetallextraktion wird beim erfindungsgemäßen Verfahren üblicherweise eine Lösungsmittelextraktion durchgeführt, wobei zuerst der gebrauchte Raffinationselektrolyt mit einer Lösungsmittel/Extraktionsmittelphase behandelt und diese anschließend mit einer gleichionigen (N0₃ ) Abstreiflösung gestrippt wird.

Es wurde jedoch gefunden, daß bezüglich der Extraktion anderer Begleitmetalle als Cu, von denen insbesondere Pb, Platinmetalle wie Pd oder Pt, Ni, W, Zn und Cd in Frage kommen, Vorteile erzielt werden können, wenn als Extraktionsverfahren die Flüssigmembran-Permeation angewendet wird, wobei auch Kombinationen von Lösungsmittelextraktion und Flüssigmembranpermeation angewendet werden können.

Hiebei dient die Lösungsmittel/Extraktionsmittelphase als Trennmembran zwischen dem gebrauchten Raffinationselektrolyten und der sauren Abstreiflösung, die in der Trennmembran emulgiert wird. Nach dem Übertritt (Permeation) des Begleitmetalls oder der Begleitmetalle aus dem Raffinationselektrolyten in die organische Emulsionsphase wird die Emulsionsphase abgetrennt und in bekannter Weise in eine wässerige Phase (beladene Abstreiflösung) und eine organische Phase (Lösungsmittel/Extraktionsmittel) des integriert. Die beladene Abstreiflösung wird durch anschließende Begleitmetallelektrolyse oder Wertstoffabtrennung ohne Elektrolyse wieder regeneriert und erneut in der organischen Phase emulgiert. Die organische Phase dient hier nur als selektives Trennmedium zwischen den wässerigen Phasen (gebrauchter Raffinationselektrolyt und Abstreiflösung), so daß sie nicht, wie bei der Flüssig/Flüssigextraktion, das Begleitmetall aufnehmen muß. Die ergibt einen deutlich verringerten Lösungsmittelaufwand sowie hohe Anreicherungsraten, z. B. im Bereich von 1 : 100.

Das erfindungsgemäße Verfahren wird im folgenden an Hand von Beispielen unter Bezugnahme auf die Zeichnung näher erläutert, in der Fig. 1 ein Fließbild einer erfindungsgemäßen Anlage zu seiner Durchführung darstellt ; Fig. 2 ist ein schematischer Aufriß einer Diaphragmazelle im Schnitt und Fig. 3 ein entsprechender Grundriß.

Aus der Raffinationszelle 1 fließt der gebrauchte Elektrolyt E₁ in den Anodenraum 2 einer Diaphragmaelektrolysezelle 2,8, wo er durch anodische Auflösung einer Silberanode mit Silber angereichert wird. Anschließend gelangt der silberangereicherte Elektrolyt E2 in den Sammeltank 3, wo er durch Überleiten über Cu/Ag-Schrott, durch Laugenzusatz od. dgl. auf einen für die Extraktion geeigneten pH-Wert eingestellt wird. Der pH-justierte Elektrolyt E3 ge- . langt sodann in eine zweistufige Extraktionsanlage 4,5, z. B. eine Mixer/Setteranlage, wo er im Gegenstrom mit einer regenerierten Lösungsmittel/Extraktionsmittelphase (kurz Solventphase) S, extrahiert wird. Dabei gelangt der pH-justierte Elektrolyt E3 in den Mixer der ersten Extraktionsstufe 4, wird dort mit der in der zweiten Extraktionsstufe 5 bereits beladenen Solventphase S₂ extrahiert und gelangt aus dem Settler der ersten Extraktionsstufe 4 als vorextrahierter Elektrolyt E₄ in den Mixer der zweiten Extraktionsstufe 5, wo mit der unbeladenen, regenerierten Solventphase S, Begleitmetall extrahiert wird.

Aus dem Settler der zweiten Extraktionsstufe 5 wird der nunmehr regenerierte Elektrolyt E₅ in die Raffinationszelle rückgeführt.

Die zweifach mit Begleitmetall beladene Solventphase S₃ gelangt aus dem Settler der zweiten Extraktionsstufe in den Mixer einer Waschanlage 6, wo der Silbergehalt durch Waschen mit einer kupferhaltigen Waschlösung W, herabgesetzt wird. Hiebei wird das Silber in der Solventphase S₃ durch Kupfer verdrängt und die silberbeladene Waschlösung W₂ wird in den Sammeltank 3 rückgeführt. Die Anordnung einer Waschanlage 6 ist nicht unbedingt nötig.

Aus dem Settler der Waschanlage 6 gelangt die nunmehr silberarme Solventphase S₄ in den Mixer einer Abstreifanlage 7 und wird dort mit der regenerierten sauren Abstreiflösung A, durch Reextraktion von Begleitmetall befreit oder der Begleitmetallgehalt im gewünschten Maß herabgesetzt. Aus dem Settler der Abstreifanlage 7 wird die nunmehr regenerierte Solventphase S, in den Mixer der zweiten Extraktionsstufe 5 rückgeführt.

Die begleitmetallbeladene Abstreiflösung A₂ gelangt aus dem Settler der Abstreifanlage in den Kathodenraum 8 der Diaphragmaelektrolysezelle 2,8, wo Begleitmetall kathodisch abgeschieden wird. Die dadurch regenerierte Abstreiflösung A₁ wird in den Mixer der Abstreifanlage 7 rückgeführt.

Man erkennt, daß beim erfindungsgemäßen Verfahren eine elektrolytische Anreicherung des gebrauchten Elektrolyten mit Silber und eine kathodische Abscheidung des extrahierten Begleitmetalls (insbesondere Kupfer) gleichzeitig in einer gemeinsamen Elektrolysezelle durchgeführt wird.

Weiterhin ist ein geschlossener Kreislauf für Elektrolyt, Solventphase und Abstreiflösung möglich.

Die Gesamtanordnung der Verfahrensstufen kann auch so erfolgen, daß der gebrauchte Elektrolyt erst anschließend an die Begleitmetallextraktion durch anodische Auflösung einer Silberelektrode mit Silber angereichert wird. Dabei wird der gebrauchte Elektrolyt E, zuerst in die Extraktionsstufen 4,5 eingespeist und gelangt anschließend in den Anodenraum 2 der Diaphragmaelektrolysezelle, wo er mit Silber angereichert wird und dann in die Elektrolysezelle 1 zurückgeht. Der Kreislauf des Solventphase und der Abstreifphase bleibt unverändert. Diese Fahrweise hat den Vorteil, daß nicht soviel Ag in den Extrakt S₃ mitgeschleppt wird.

Wenn beim erfindungsgemäßen Verfahren als Begleitmetalle Cu und z. B. W abgeschieden werden sollen, kann beispielsweise vor der Einspeisung in den Anodenraum 2 der Diaphragmaelektrolysezelle 2,8 ein Teilstrom E₁' des gebrauchten Raffinationselektrolyten E₁ abgezweigt und einem Permeator P zugeführt werden, wo der Teilstrom E₁' durch selektiven Stoffaustausch mit einer-Emulsion einer Abstreiflösung in einer organischen Lösungsmittel/Komplexbildnerphase von W befreit bzw. der W-Gehalt entsprechend herabgesetzt wird. Der W-arme Elektrolyt E₁" wird in den Elektrolytstrom E₁ rückgeführt. Ähnliche Anordnungen können bezüglich der anderen Begleitmetalle getroffen werden. Grundsätzlich können Extraktions- oder Permeationsstufen zur selektiven Abtrennung verschiedener Begleitmetalle auch in Reihe geschaltet sein, mit oder ohne Fährweise mit Teilstrombetrieb. Die Aufbereitung der begleitmetallbeladenen Abstreiflösungen zur Wertstoffgewinnung kann elektrolytisch, nach anderen bekannten Aufarbeitungsverfahren oder durch eine Kombination der angegebenen Verfahren erfolgen.

In den Figuren 2 und 3 erkennt man schematisch die Diaphragmazelle mit einer anionischen Membran M, der Cu-Kathode CA und der Rohsilberanode AN, den Elektrolyten, den Vorgängen in der Zelle sowie mit der Führung von Elektrolyt E und Abstreiflösung: A.

In den folgenden Beispielen wird auf die vorstehend beschriebene Verfahrensführung und Anlage Bezug genommen :

### Beispiel 1

Aus dem Anodenraum 2 der Diaphragmazelle 2,8 gelangt ein Ag-angereicherter gebrauchter Eiektrolyt E2 mit 37,7 g/I Cu und 67 g/l Ag in den Vorratstank 3 und wird von dort mit 1 I/h abgezogen und in den beiden Extraktionsstufen 4,5 mit 2 I/h eines Extraktionsmittels S₁ extrahiert, das aus 20 Vol.-Teilen Acorga PT 5050 (Acorga Ltd.) als Komplexbildner und 80 Vol.-Teilen Shellsol AB (aromatisches Lösungsmittel der Shell Intern.) als Verdünnungsmittel besteht. Der Komplexbildner Acorga PT 5050 ist eine Mischung aus 2 Teilen 2-Hydroxy-5-nonylbenzaldoxim und 1 Teil Tridecanoi. Der organische Extrakt S₃ enthält 10,4 g/I Cu und 10 ppm Ag und wird entweder direkt im Abstreifer 7 mit einer wässerigen Abstreiflösung A₁ (30 g/l Cu, 2 mol/l HN0₃, 1 I/h) regeneriert oder vorher im Wäscher 6 mittels einer wässerigen 1 mol/l Cu (N0₃)₂-Lösung (1 l/h) Ag-frei bzw. Ag-arm gewaschen. Die beladene Abstreiflösung A₂ enthält 59,5 g/l Cu, das regenerierte Extraktionsmittel S₁ 3,2 g/l Cu. In der Diaphragmazelle 2,8 werden kathodisch 7,2 g/h Cu abgeschieden, die äquivalente Silbermenge wird anodisch aufgelöst. Die verbrauchte Waschlösung W₂ wurde wie in Fig. 1 ersichtlich, dem Vorratstank 3, der Cu-arme Elektrolyt E₅ der Raffinationszelle 1 (Möbius) zugeführt.

### Beispiel 2

Es wurde wie in Beispiel 1 vorgegangen mit der Abänderung, daß das Extraktionsmittel S₁ aus 20 Vol.-Teilen SME 529 (2-Hydroxy-5-nonylace- tophenonoxim) als Komplexbildner und 80 Vol.-Teilen MSB 529 (aromatisches Lösungsmittel der Shell Intern.) als Verdünnungsmittel bestand. Der Extrakt S₃ enthielt 7,6 g/l Cu und 750 ppm Ag und wurde im Wäscher 6 mit einer wässerigen 1,0 m Cu (NO₃)₂-Lösung gewaschen. Der Ag-arm gewaschene Extrakt S₄ (12 g/I Cu, 10 ppm Ag) wurde im Abstreifer 7 mit einer wässerigen Abstreiflösung A₁ (30 g/l Cu, 2 mol/l HNO₃, 1 I/h) behandelt. Das regenerierte Extraktionsmittel S₁ enthielt 1,9 g/l Cu, die beladene Abstreiflösung A₂ gelangte in den Kathodenraum 8 der Diaphragmazelle, wo 20,2 g/l Cu abgeschieden und dafür anodisch die äquivalente Ag-Menge gelöst wurde.

### Beispiel 3

Es wurde wie in Beispiel 1 vorgegangen mit der Abänderung, daß das Extraktionsmittel S₁ aus 20 Vol.-Teilen HS-LIX 64 als Komplexbildner und 80 Vol.-Teilen MSB 529 (aromatisches Lösungsmittel der Shell Intern.) als Verdünnungsmittel bestand. Der Komplexbildner HS-LIX 64 enthält als Wirkstoffe 20 Teile 3-Hydroxy-5-nonylbenzophenono- xim und 1 Teil 5,8-Diäthyl-7-hydroxy-6-dodecano- noxim. Der Extrakt S₃ enthielt 6,9 g/l Cu und 1,5 g/I Ag und wurde im Wäscher 6 mit wässeriger 2 mol/l Cu (NO₃)₂- Lösung auf einen Gehalt von 10,5 g/l Cu und 230 ppm Ag gewaschen. Anschließend wurde der gewaschene Extrakt S₄ im Abstreifer 7 im Phasenverhältnis Extrakt S₄: Abstreiflösung A₁ von 2 : mit einer wässerigen Abstreiflösung gestrippt, die 30 g/l Cu und 2 mol/l HN0₃ enthielt. Aus der beladenen Abstreiflösung A₂ wurden im Kathodenraum 8 der Diaphragmazelle 2,8 19.2 g/I Cu abgeschieden sowie im Anodenraum die äquivalente Menge Ag gelöst.

### Beispiel 4

Aus dem Anodenraum 2 der Diaphragmazelle 2,8 wurde ein Elektrolyt E2 abgezogen, der 90 g/I Ag, 30 g/l Cu, 5 g/l Ni, 0,6 g/I Cd, 0,4 g/I W, 0,25 g/I Pd und 0,05 g/l Pt enthielt, und wie. in Beispiel 1 mit der Abänderung weiterbehandelt, daß im Extraktionsmittel S₁ der Komplexbildner Acorga PT 5050 nicht mit Shellsol AB, sondern mit Shell MSB 210 (vorwiegend aliphatisches Lösungsmittel der Shell Intern.) verdünnt war. Der Extrakt S₃ enthielt 11,0 g/I Cu, 2 ppm Ag und 300 ppm Pd und wurde im Abstreifer 7 mit einer wässerigen Abstreiflösung A₁ (35 g/l Cu, 2 mol/l HN0₃) gestrippt. Das regenerierte Extraktionsmittel S₁ enthielt 3,2 g/I Cu und 300 ppm Pd und wurde nicht zur Gänze in die Extraktionsstufe 5 rückgeführt, sondern ein Teilstrom in einer Menge von 1/10 seines Gesamtvolumens abgezweigt und in einer gesonderten Extraktionsstufe mit dem gleichen Volumen 6 n HCI extrahiert und so vollständig von Cu und Pd befreit. Nach anschließender Wäsche mit Wasser zur Entfernung der Chlorionen wurde der regenerierte Teilstrom dem Extraktionsmittel S₁ wieder zugefügt ; aus der salzsauren Abstreiflösung wurde das Pd als Pd(NH₃)₂Cl₂ gefällt.

### Beispiel 5

Ein gebrauchter Möbiuszellenelektrolyt wurde in der eingangs beschriebenen Anlage nach einem der Beispiele 1 bis 4 entkupfert, wobei so gefahren wurde, daß die Ag-Beladung im Anodenraum 2 der Diaphragmazelle 2.8 als letzter Regenerierungsschritt vorgesehen ist, und vor dem Eintritt in den Anodenraum 2 ein Teilstrom abgezogen und wie folgt weiterbehandelt :
a) Der Elektrolyt wurde durch übliche Metallsalzextraktion von Cu und durch Fällung (AgCI) von Ag befreit und enthielt anschließend 5 g/l Ni und 0,6 g/I Cd. Der Elektrolyt wurde anschließend mit dem gleichen Volumen eines Extraktionsmittels, bestehend aus 20 Vol.-Teilen Bis-2-äthylhexylthiophosphorsäure und 5 Vol.-Teilen Tributylphosphat als Komplexbildner und 75 Vol.-Teilen Shellsol T (aliphatisches Lösungsmittel der Shell Intern.) als Verdünnungsmittel, extrahiert, wobei Ni und Cd in den Extrakt gehen, und das wässerige Raffinat zur anodischen Ag-Anreicherung dem Hauptstrom des Elektrolyten wieder zugemischt.

Der Extrakt wurde zuerst mit m HN0₃ und anschließend mit 2,5 n HN0₃ gestrippt ; anschließend enthielt das Extraktionsmittel noch 30 ppm Cd.

Die erste Striplösung enthielt ausschließlich Ni, die zweite Striplösung Cd und Ni im Verhältnis Cd/Ni = 20/1. Die Striplösungen wurden in üblicher Weise aufgearbeitet.

b) Der Elektrolyt wurde wie in Beispiel 5a) entkupfert und entsilbert ; Pd wurde als Pd(NH₃)₂C1₂ entfernt. Der Elektrolyt enthielt anschließend 50 ppm Pt und wurde bei Raumtemperatur mit dem gleichen Volumen eines Extraktionsmittels, bestehend aus 30 Vol.- Teilen Trioctylphosphinoxid als Komplexbildner in 70 Vol.-Teilen Shellsol T (aliphatisches Lösungsmittel der Shell Intern.) als Verdünnungsmittel extrahiert, wobei ein Extrakt mit 45 ppm Pt erhalten wurde. Das wässerige Raffinat mit 4 ppm Pt wurde zur anodischen Ag-Anreicherung dem Hauptstrom des Elektrolyten wieder zugemischt.

Der Extrakt wurde in einer Extraktionskolonne mit dem halben Volumen Wasser bei 80 °C extrahiert, wobei im Extrakt 3 ppm Pt zurückbleiben und die Wasserphase mit 91 ppm Pt als Nitrat in üblicher Weise aufgearbeitet wird.

c) Der Elektrolyt wurde wie in Beispiel 5b) von Cu, Ag und Pd befreit. Der Elektrolyt enthielt anschließend 0,5 g/I W und wurde einer Flüssigmembranpermeation unterworfen. Zur Bildung der Flüssigmembran wurde eine Lösungsmittel/Extraktionsmittelphase, enthaltend ein aliphatisches Lösungsmittel, 5% M tertiäres Amin, und zwar Alamin 336 oder Hostarex 327, als Komplexbildner und 3 % M ECA 4360 (Tensid von Esso), im Volumsverhältnis 2 : 1 mit einer wässerigen Abstreiflösung, bestehend aus gesättigtem Ammonnitrat, emulgiert. Alamin 336 (Henkel) ist ein Gemisch tertiärer n-Alkylamine mit C₈-C₁₀ Alkylketten, wobei C8-Ketten vorherrschen. Hostarex 327 (Hoechst) ist ein 1 : 1 Gemisch aus Tri-n-oktylamin und Tri-n-decylamin.

Bei einem Permeatordurchsatz von 100 I/h Elektrolyt und 3 I/h der obigen Emulsion konnte in der wässerigen Abstreifphase nach Emulsionsspaltung ein W-Gehalt von 49 g/I erzielt werden. Der Elektrolyt, der einen W-Restgehalt von 10 ppm aufwies, wurde zwecks Ag-Anreicherung wieder mit dem Hauptstrom des Elektrolyten vereinigt. Die W-angereicherte Lösung wird nach üblichen Methoden aufgearbeitet. Dabei wird z. B. Ammonwolframat auskristallisiert, thermisch zersetzt und das dabei erhaltene W-Oxid zum metallischen W reduziert. Es kann auch das Ammonwolframat als solches gewonnen werden.

### Beispiel 6

Ein gebrauchter Möbiuselektrolyt wird in einer Anlage wie vorstehend beschrieben regeneriert, in der die Extraktionsstufe 4,5 als übliche Flüssigmembranpermeationseinheit ausgebildet ist : Dabei wurde zur Bildung einer Flüssigmembran eine Extraktionsmittelphase, bestehend aus Kerosin als Lösungsmittel, 3 Vol.-% Acorga P 5100 (1 Teil 2-Hydroxy-5-nonylbenzaldoxim + 1 Teil Nonylphenol) als Komplexbildner und 3% ECA 4360 (Tensid auf Polyaminbasis), im Volumsverhältnis 2 : 1 mit einer wässerigen Abstreiflösung emulgiert, die 30 g/I Cu und 2 mol/1 HN0₃ enthielt.

Der Permeator wurde mit einem Durchsatz von 10 1/h Ag-angereichertem gebrauchten Elektrolyt E2 oder gebrauchtem Elektrolyt E₁ und 3 I/h Flüssigmembran gefahren. In beiden Fällen wurde in der nach Spaltung der Emulsion erhaltenen wässerigen Abstreiflösung ein Cu-Gehalt von etwa 60 g/I erzielt. Die weitere Aufarbeitung kann analog zu den Beispielen 1-5 erfolgen.

Bei den Beispielen 1 bis 6 wurde eine Diaphragmazelle eingesetzt mit einer Anionenaustauschermembran auf Kunststoffbasis mit der Handelsbezeichnung MA3148 der IONAC Chemical Co., New Jersey.

Das erfindungsgemäße Verfahren bietet folgende Vorteile:
1. Die Kosten der Herstellung großer Mengen an Silbernitratlösung aus gereinigtem Wasser und Silbernitrat entfallen.
2. Die Kosten der Beseitigung des verschmutzten Elektrolyten entfallen.
3. Kupfer wird in einer Form gewonnen, die für die Weiterverarbeitung ausgesprochen günstig ist.
4. Die Aufarbeitung von Silberniederschlägen oder zementiertem Silber wird vermieden.
5. Die Raffinationszelle kann bei einem optimalen Kupfergehalt betrieben werden, so daß Silber größter Feinheit gewonnen werden kann.
6. Begleitmetalle, insbesondere Kupfer, können aus dem Silberelektrolyten nach Bedarf in größeren Mengen und Geschwindigkeiten abgeführt werden, so daß sehr unreines Ausgangsmaterial ohne vorhergeschaltete Reinigungsschritte eingesetzt werden kann. Anoden mit Silbergehalten unter 95 % können in der Diaphragmazelle aufgelöst werden, wobei gleichzeitig Kupfer kathodisch gewonnen wird.
7. Der wässerige Elektrolyt ist eine gleichionige, vorzugsweise salpetersaure Lösung. Es kommt zu keinen Verschmutzungen durch Fremdionen wie z. B. Sulfat oder Chlorid.

## Patentansprüche

1. Elektrolytisches Silberraffinationsverfahren, bei dem Rohsilber anodisch aufgelöst und Raffinatsilber kathodisch abgeschieden wird, wobei gleichzeitig aus dem gebrauchten Elektrolyten Begleitmetalle selektiv extrahiert und nach Überführen in eine wässerige Phase gesondert kathodisch abgeschieden werden, sowie der regenerierte, begleitmetallarme Elektrolyt in die Raffination rückgeführt wird, dadurch gekennzeichnet, daß in einem gemeinsamen Elektrolysevorgang der gebrauchte Elektrolyt anodisch mit Silber angereichert sowie Begleitmetalle aus der wässerigen Phase kathodisch abgeschieden werden.

2. Verfahren nach Anspruch 1, dadurch gekennzeichnet, daß die Elektrolysevorgänge mit gleichionigen, insbesondere salpetersauren Lösungen durchgeführt werden.

3. Verfahren nach Anspruch 1 oder 2, dadurch gekennzeichnet, daß aus dem gebrauchten Elektrolyten Cu extrahiert und gleichzeitig mit der anodischen Silberanreicherung kathodisch abgeschieden wird.

4. Verfahren nach Anspruch 3, dadurch gekennzeichnet, daß aus dem gebrauchten Elektrolyten zuerst Cu extrahiert wird und die Silberanreicherung erst vor der Rückführung in die Raffination erfolgt.

5. Verfahren nach Anspruch 4, dadurch gekennzeichnet, daß aus dem gebrauchten Elektrolyten nach der Cu-Abtrennung aber vor der Silberanreicherung weitere Begleitmetalle, insbesondere Cd, Ni, Pd, Pt und/oder W extrahiert werden.

6. Verfahren nach einem der Ansprüche 1 bis 5, dadurch gekennzeichnet, daß die Extraktion der Begleitmetalle als Flüssigmembranpermeation, vorzugsweise in Kombination mit einer Lösungsmittelextraktion, durchgeführt wird.

7. Verfahren nach Anspruch 5, dadurch gekennzeichnet, daß die weiteren Begleitmetalle nach ihrer selektiven Extraktion nichtelektrolytisch aufgearbeitet werden.

8. Vorrichtung zur Durchführung des Verfahrens nach einem der Ansprüche 1 bis 6, mit mindestens einer Raffinationszelle, mindestens einer Extraktionseinrichtung zur Extraktion von Begleitmetallen aus dem gebrauchten Elektrolyten und zur Überführung der extrahierten Begleitmetalle in eine wässerige Phase, und mindestens einer Elektrolysezelle zur kathodischen Abscheidung von Begleitmetallen aus der wässerigen Phase, dadurch gekennzeichnet, daß mindestens eine gemeinsame Elektrolysezelle zur Anreicherung des gebrauchten Elektrolyten mit Silber und zur kathodischen Abscheidung von Begleitmetallen in Form einer Diaphragmazelle mit Silberanode vorgesehen ist.

9. Vorrichtung nach Anspruch 8, dadurch gekennzeichnet, daß ein anionisches Diaphragma insbesondere in Form einer Anionentauschermembran auf Kunststoffbasis vorgesehen ist.

10. Vorrichtung nach Anspruch 8 oder 9, dadurch gekennzeichnet, daß die Diaphragmazelle mit einer Rohsilberanode ausgerüstet ist.

11. Vorrichtung nach einem der Ansprüche 8 bis 10, dadurch gekennzeichnet, daß als Extraktionseinrichtung eine Einrichtung zur Flüssigmembranpermeation vorgesehen ist.

## Claims

1. An electrolytic silver refining process in which crude silver is anodically dissolved and refined silver is cathodically deposited and at the same time contaminating metals are selectively extracted from the used (spent) electrolyte and separately cathodically deposited after transferring to an aqueous phase and the regenerated electrolyte stripped of contaminating metals is recycled to the refining process, characterized in that in a common electrolysis operation, the spent electrolyte is anodically enriched in silver and contaminating metals are cathodically deposited from the aqueous phase.

2. The process according to claim 1, wherein the electrolysis operations are carried out by means of solutions with ion parity, in particular nitric acid solutions.

3. The process according to claim 1 or 2, wherein Cu is extracted from the spent electrolyte and cathodically deposited simultaneously with the anodic enrichment in silver.

4. The process according to claim 3, wherein Cu is first extracted from the electrolyte and the enrichment in silver is deferred until prior to recycling into the refining process.

5. The process according to claim 4, wherein further contaminating metals, in particular Cd, Ni, Pd, Pt and/or W are extracted from the spent electrolyte after Cu depositing, but prior to enrichment in silver.

6. The process according to any one of the claims 1 to 5, wherein the extraction of the contaminating metals is carried out as a liquid membrane permeation, preferably in combination with a solvent extraction.

7. The process according to claim 5, wherein the further contaminating metals are processed non-electrolytically after their selective extraction.

8. An apparatus for carrying out the process according to any one of the claims 1 to 6, having at least one refining cell, at least one extraction means for extracting contaminating metals from the spent electrolyte and for transferring the extracted contaminating metals into an aqueous phase, and at least one electrolysis cell for the cathodic deposition of contaminating metals from the aqueous phase, wherein at least one common electrolysis cell for the enrichment of the spent electrolyte in silver and the cathodic deposition of contaminating metals is provided in the form of a diaphragm cell with silver anode.

9. The apparatus according to claim 8, wherein an anionic diaphragm, in particular in the form of an anion exchange membrane on plastics material basis, is provided.

10. The apparatus according to claim 8 or 9, wherein the diaphragm cell is provided with a crude silver anode.

11. The apparatus according to any one of the claims 8 to 10, wherein the extraction means is a means for liquid membrane permeation.

## Revendications

1. Procédé d'affinage électrolytique d'argent dans lequel de l'argent cru est dissous anodique- ment et l'argent affiné est déposé cathodiquement et au même temps, les métaux contaminants sont extraits sélectivement de l'électrolyte usé et sont déposés cathodiquement suivant le transfert dans une phase aqueuse et l'électrolyte régénéré dépourvu de métaux contaminants est recyclé dans le procédé d'affinage, caractérisé en ce que dans une opération commune d'électrolyse, l'électrolyte usé est enrichi en argent et les métaux contaminants sont déposés cathodiquement de la phase aqueuse.

2. Le procédé selon la revendication 1, caractérisé en ce que les opérations d'électrolyse sont effectuées au moyen de solutions de parité ionique, en particulier de solutions d'acide nitrique.

3. Le procédé selon la revendication 1 ou 2, caractérisé en ce que du Cu est extrait de l'électrolyte et est déposé cathodiquement simultanément avec l'enrichissement anodique en argent.

4. Le procédé selon la revendication 3, caractérisé en ce que le Cu est extrait de l'électrolyte en premier lieu et l'enrichissement en argent est ajourné jusqu'avant le recyclage dans le procédé d'affinage.

5. Le procédé selon la revendication 4, caractérisé en ce que d'autres métaux contaminants, en particulier le Cd, Ni, Pd, Pt et/ou W sont extraits de l'électrolyte usé après le dépôt du Cu, mais avant l'enrichissement en argent.

6. Le procédé selon une des revendications 1 à 5, caractérisé en ce que l'extraction des métaux contaminants est effectuée sous forme de perméation membrane liquide, de préférence en combinaison avec une extraction de solvant.

7. Le procédé selon la revendication 5, caractérisé en ce que les autres métaux contaminants sont traités de manière non électrolytique après leur extraction sélective.

8. Dispositif pour la mise en oeuvre du procédé selon une des revendications 1 à 6, pourvu d'au moins une cellule d'affinage, au moins un moyen d'extraction pour extraire des métaux contaminants de l'électrolyte usé et pour le transfert des métaux contaminants extraits dans une phase aqueuse, et au moins une cellule d'électrolyse pour le dépôt cathodique de métaux contaminants de la phase aqueuse, caractérisé en ce qu'au moins une cellule commune d'électrolyse pour l'enrichissement de l'électrolyte usé en argent et pour le dépôt cathodique de métaux contaminants est pourvue sous forme d'une cellule à diaphragme avec une anode en argent.

9. Le dispositif selon la revendication 8, caractérisé en ce qu'un diaphragme anionique, en particulier sous forme d'une membrane d'échange anionique sur base de matières plastiques, est pourvu.

10. Le dispositif selon la revendication 8 ou 9, caractérisé en ce que la cellule à diaphragme est pourvue d'une anode en argent cru.

11. Le dispositif selon une des revendications 8 à 10, caractérisé en ce que le moyen d'extraction est un moyen de perméation membrane liquide.
